# EUROPÄISCHE PATENTANMELDUNG

(11) **EP 2 704 136 A1**
(43) Veröffentlichungstag der Anmeldung: **05.03.2014**
(21) Anmeldenummer: 12182951.9
(22) Anmeldetag: 04.09.2012
(51) Int. Cl.: G10D 3/10

(54) **Dämpfungs- und Bindemittel für Musiksaiten**

(71) Anmelder: Larsen Strings A/S, 6400 Sonderborg (DK)
(72) Erfinder: Zwieg, Thomas, 6200 Aabenraa (DK)
(74) Vertreter: Medenwaldt, Robin

(57) **Zusammenfassung**

Die Qualität von Musiksaiten wird in entscheidendem Masse von den akustischen Saiteneigenschaften, dem Saitenklang bestimmt. Der Einstellung / Justierung des Saitenklangs kommt damit große Bedeutung zu. Musiksaiten haben wenigstens einen Kern und wenigstens eine erste Ummantelung, die den Kern umgibt. Insbesondere Musiksaiten für Streichinstrumente besitzen darüber hinaus auch ein polymeres Dämpfungs- oder Bindemittel. In der Erfindung wird die Modifizierung dieser Dämpfungs- bzw. Bindemittel durch eine definierte Zugabe von submikrometergroßen, nanoskaligen Feststoffpartikeln vorgeschlagen, die eine definierte Einstellung und Modifizierung der akustischen Klangeigenschaften von Musiksaiten ermöglichen.

## Beschreibung

### Stand der Technik

Eine Musiksaite hat als Hauptbestandteil einen die Belastung tragenden Saitenkern. Dieser kann aus einem Metalldraht, einem Metalldrahtseil mit unterschiedlichen Wickelformen, aus Polymermono- als auch Multifilamenten, sowie aus Naturfasern bzw. Naturstoffen wie z.B. Tierdarm bestehen. Die meisten Musiksaiten weisen darüber hinaus eine oder mehrere Umspinnungen bzw. Ummantelung aus Runddraht oder Flachband aus, mit der das spezifische Gewicht der Saite gezielt beinflusst bzw. eingestellt wird. Typische Umspinnungsmaterialen sind alle verformbaren Metalle und Polymerwerkstoffe sowie synthetische und natürliche Fasern.

Konstruktionsbeispiele und mögliche Ausfiihrungsformen für den Saitenkern und geeignete Umspinnungsmaterialien sind u. a. in den Patentschriften US 2.641.949, US 2.049.770, US 2.049.769, DE 1040350, DE 851450, DE 963830, US 2710557, US 3610084, DE 1800355, EP 0329924, EP 2131352 und EP 2099022 genannt bzw. beschrieben.

Als weiteres Konstruktionselement kann noch ein Dämpfungs- oder Bindemittel in die Saite eingebracht werden. Beispiele für solche Dämpfungs- bzw. Bindemittel sind natürliche oder synthetische Wachse oder Harze, Lacke und Kleber. Kennzeichnend für die Mehrzahl der bekannten Dämpfungs- oder Bindemittel ist, dass diese viskoelastisches Materialverhalten zeigen. Beispiele und Applikationsformen sind u.a. in den Patentschriften US2710557, EP 0329924, EP 2131352 und EP 2099022 aufgeführt.

Dämpfungsmittel werden insbesondere bei Saiten für Streichinstrumente verwendet und hier vor allem bei den Saiten, die einen metallischen Kern aufweisen, z.B. Metalldraht, Metalldrahtbündel oder Spiralseil. Die Applikation des Dämpfungs- bzw. Bindemittels kann z.B. im Kern (Drahtbündel, Seil) auf dem Kern, auf dem Umspinnungsmaterial, zwischen den Umspinnnungslagen und auf der Saitenoberfläche erfolgen. In US2003/0196538 wird die Einlagerung von ferromagnetischen Materialien, vorzugsweise Partikeln in synthetische Monofilamente zur Verwendung als Saitenkern beschrieben. Ziel dieser Anwendung ist zum Einen die Erhöhung des spezifischen Gewichts des Saitenkerns um die ansonsten notwendigen Umspinnungen mit Metalldraht vermeiden zu können, die Ursache von störenden Gleitgeräuschen der Finger während des Spielens sind. Mit dieser Anwendung soll eine elektroakustische Signalverstärkung über das bei elektrischen Gitarren bekannte magnetische Pickup ermöglicht werden.

In AT506135 / US7893331 wird die Einlagerung von magnetischen Partikeln im Dämpfungsmittel von Musiksaiten erwähnt. Ziel dieser Anwendung soll die irreversible Veränderung der Schwingungs-oder Klangeigenschaften der Saite während der Benutzung durch den Musiker durch extern aufgebrachte magnetische Kräfte sein. In AT506135 wird ebenfalls die Einlagerung von Kohlenstoff-Nanofasern bzw. Kohlenstoffnanokugeln in das Saitenbindemittel erwähnt. Ziel dieser Erfindung ist eine irreversible Veränderung der Schwingungs-oder Klangeigenschaften der Saite während der Benutzung durch den Musiker durch extern aufgebrachte Strahlungs- /Wärmeenergie sein. In AT506135 wird ebenfalls die Einlagerung von Kapseln bzw. Mikrocontainern erwähnt, die mit einer zusätzlichen, von der Bindemittelmatrix durch die Kapseln getrennten Flüssigkeit gefüllt sind. Ziel dieser Anwendung ist die irreversible Änderung der chemischen Zusammensetzung des Bindemittels und damit der Schwingungs-oder Klangeigenschaften der Saite während der Benutzung durch den Musiker durch von außen aufgebrachte mechanische Kräfte, die zum Aufbrechen der Kapseln führen sollen.

Die große Herausforderung bei der Saitenkonstruktion ist die Einstellung / Justierung der akustischen Saiteneigenschaften, des Saitenklangs. Grundlegend wird dies durch die Auswahl des Kernmaterials und der Umspinnnungsmaterialien getan. Deutlich schwieriger gestaltet sich die Feinabstimmung des Saitenklangs. Der Werkstoffauswahl zur Saitenkonstruktion sind hier natürliche Grenzen gesetzt. So stehen z.B. bei den Umspinnungswerkstoffen bei weitem nicht alle wünschenswerten Werkstoffdichten zur Verfügung und auch die Auswahl an geeigneten Dämpfungs- und Bindemitteln ist sehr begrenzt, da deren notwendige Eigenschaften sehr spezifisch sind und insbesondere auch Fragen der Hautverträglichkeit, d.h. des Gesundheitsschutzes sehr beachtet werden müssen. Konsequenterweise ist die genaue Klangeinstellung der Musiksaiten nur begrenzt möglich und immer von ungewünschten Kompromissen begleitet.

### Beschreibung

Aufgabe der aktuellen Erfindung ist es eine neue Methode und Technik zur Klangbeeinflussung und Klangeinstellung von Musiksaiten bei der Herstellung anzugeben, die auf einem gegenüber dem Stand der Technik deutlich verbesserten Dämpfungs- und Bindemittel für Musiksaiten beruhen. Die musikalische Qualität von Musiksaiten kann bei Anwendung dieser Technologie signifikant verbessert werden.

Erfindungsgemäß wird dies durch die im Patentanspruch 1 beschriebene Modifizierung des Dämpfungs- oder Bindemittel für Musiksaiten durch definierte Zugabe /Eindispergierung von unlöslichen, submikrometergroßen, nanoskaligen anorganischen und / oder anorganisch-organischen Feststoffpartikeln in das Dämpfungs- oder Bindemittel erreicht. Diese Feststoffartikel sind vorzugsweise nichtmagnetisch. Insbesondere sind die Feststoffpartikel vorzugsweise nicht ferromagnetisch und nicht ferrimagnetisch. Diese nanoskaligen Feststoffpartikel mit einer Teilchengrösse kleiner /gleich 500 nm und grösser als 10 nm, und sind im Weiteren als Nanopartikel bezeichnet. Solche Nanopartikel zeigen üblicherweise starke Agglomerationsneigung. Bei der Eindispergierung in die Lack - oder Bindemittelmatrix bildet sich ein Netzwerk von in sich beweglichen Nanopartikelagglomeraten. Im Gegensatz zu den klassischen Lackfüllstoffen mit Teilchengrössen von 10 Mikrometer (Feinstmehl) bis 250 Mikrometer (Grobmehl) lassen sich mit diesen Nanopartikelagglomeraten die Dämpfungseigenschaften des Dämpfungs- und Bindemittel in sehr feinen Stufen modifizieren. Da Agglomerate von Primärkörnern vergleichsweise leicht trennbar sind, verbleibt eine im Vorfeld viskoelastische Lack -oder Bindemittelmatrix weiterhin viskoelastisch, was eine Voraussetzung zur Anwendung als Dämpfungsmittel für Musiksaiten darstellt. Durch die Einbettung dieser Agglomerate in das Dämpfungs-und Bindemittel wirken diese Nanopartikelagglomerate auf Grund ihrer Beweglichkeit als zusätzlicher, reversibler mechanischer Dämpfer. Die akustische Kopplung zwischen Saitenkern und den Umspinnungslagen einer Musiksaite kann hiermit durch die bewusste Auswahl der Nanopartikelgröße, der Partikelmorphologie als auch der chemischen Natur bzw. Zusammensetzung dieser Teilchen sehr genau eingestellt und variiert werden.

In ihrer Anwendungsform soll es sich beispielsweise bei diesen Nanopartikeln um silikatische Partikel wie z.B. Siliziumoxide, Aluminiumsilikathydrate, oder Magnesiumsilikathydrate, oder um Oxide und Hydroxide wie z.B. Aluminiumoxide, Titanoxide, Magnesiumoxide, Karbonate oder Sulfate als auch Sulfide handeln. Alternativ, umfassen diese Nanopartikel einen oder mehrere dieser Stoffe. In einer Anwendungsform soll es sich im Sinne der Erfindung beispielsweise um oxidische Nanopartikel der Metalle Silizium, Aluminium und Titan handeln.

Die Teilchengrösse der Nanopartikel soll kleiner / gleich 500 nm und grösser als 10 nm sein. Beispeilsweise ist die Partikelmorphologie im Sinne der Erfindung amorph, ohne sich jedoch darauf zu begrenzen. Eine solche gezielte Verwendung von Nanopartikelagglomeraten im Dämpfungs- und Bindemittel zur definierten Einstellung und Modifizierung der Dämpfungseigenschaften und damit den akustischen Klangeigenschaften von Musiksaiten ist bisher nicht bekannt.

In weiteren Ausführungsformen sind die Feststoffpartikel nicht Kohlenstoff-Nanofasern oder Kohlenstoffnanokugeln, oder umfassen nicht nur Kohlenstoff-Nanofasern oder Kohlenstoffnanokugeln. Zum Beispiel umfassen die Feststoffpartikel nicht nur Kohlenstoff-Nanofasern oder Kohlenstoffnanokugeln, sondern wenigstens auch silikatische, oxidische sulfatische oder karbonatische Partikel wie oben bereits angegeben.

Im Folgenden sollen beispielhaft Ausführungsformen im Sinne der Erfindung beschrieben und die damit erreichten Veränderungen im Klang einer Musiksaite gezeigt werden.

In einer ersten Ausführungsform wird dem polymeren Bindemittel 1 Masse-% eines nanoskaligen Feststoffpartikelpulvers, bestehend aus Siliziumoxid zugegeben, wobei die mittlere Partikelgröße des Pulvers bei 50 nm liegt. Die Partikel werden dazu in das Bindemittel eindispergiert.

In einer zweiten Ausführungsform werden dem polymeren Bindemittel 3 Masse-% eines nanoskaligen Feststoffpartikelpulvers, bestehend aus Siliziumoxid zugegeben, wobei die mittlere Partikelgröße des Pulvers bei 250 nm liegt. Die Partikel werden dazu in das Bindemittel eindispergiert.

In der dritten Ausführungsform werden dem polymeren Bindemittel 6 Masse-% eines nanoskaligen Feststoffpartikelpulvers, bestehend aus Titanoxid zugegeben, wobei die mittlere Partikelgröße des Pulvers bei 100 nm liegt. Die Partikel werden dazu in das Bindemittel eindispergiert.

In einer vierten Ausführungsform werden dem polymeren Bindemittel 6 Masse-% eines nanoskaligen Feststoffpartikelpulvers, bestehend aus Siliziumoxid zugegeben, wobei die mittlere Partikelgröße des Pulvers bei 250 nm liegt. Die Partikel werden dazu in das Bindemittel eindispergiert.

Die Erfindung wird anhand der Figuren im Weiteren erklärt, wobei
Figur 1 vergleichend die Klangspektren einer Cello A Musiksaite ohne und mit einem Dämfüngsmittel 1 im Sinne der Erfindung zeigt und
Figur 2 vergleichend die Klangspektren einer Cello A Musiksaite ohne bzw. mit einem Dämfungsmittel 2 laut Erfindung zeigt.

Mittels akustischer Klanganalyse ist es möglich, den Klang einer Musiksaite zu messen und als Klangspektrum darzustellen. In diesem Klangspektrum werden der Grundton und die einzelnen, den Klang bildenden Obertöne sichtbar. Figur 1 und Figur 2 zeigen beispielhaft die Klangspektren der bevorzugten Ausführungsform 3 und 4 dieser Erfindung. In Figur 1 sind vergleichsweise die Klangspektren einer Cello A Musiksaite ohne (= Referenz) und mit im Sinne der Erfindung erfolgter Modifizierung des Dämpfüngsmittels gezeigt. Entsprechend der dritten Ausführungsform wurden hier dem polymeren Bindemittel 6 Masse-% eines nanoskaligen Feststoffpartikelpulvers, bestehend aus Titanoxid zugegeben, wobei die mittlere Partikelgröße des Pulvers bei 100 nm lag. Wie sehr gut erkennbar ist, ändert sich durch die im Sinne der Erfindung erfolgte Bindemittelmodifizierung das Klangspektrum der Saite. Der Klangdruck des 5. harmonischen Obertons (= große Terz) ist nach der Modifizierung kleiner, der Klangdruck des 6. harmonischen Obertons (= Quinte) ist nach der Modifizierung größer, der Klangdruck des 7. harmonischen Obertons (= kleine Septime) ist nach der Modifizierung größer, der Klangdruck des 8. harmonischen Obertons (= Oktave) ist nach der Modifizierung kleiner. Die neue A-Saite weist damit ein neues, verändertes Klangprofil auf.

In Figur 2 sind vergleichsweise die Klangspektren einer Cello A Musiksaite ohne (= Referenz) und mit im Sinne der Erfindung erfolgter Modifizierung des Dämpfüngsmittels gezeigt. Entsprechend der vierten Ausführungsform wurden dem polymeren Bindemittel 6 Masse-% eines nanoskaligen Feststoffpartikelpulvers, bestehend aus Siliziumoxid zugegeben, wobei die mittlere Partikelgröße des Pulvers bei 250 nm lag. Wie sehr gut erkennbar ist, ändert sich durch die im Sinne der Erfindung erfolgte Bindemittelmodifizierung das Klangspektrum der Saite, jedoch im Vergleich zu Figur 1 in gänzlich anderer Weise. Der Klangdruck des 3. harmonischen Obertons (= Quinte) ist nach der Modifizierung kleiner, der Klangdruck des 4. harmonischen Obertons (= Oktave) ist leicht erhöht, während die Klangdrücke des 5. - 8. harmonischen Obertons nach der Modifizierung alle kleiner sind. Die Saite ist mit dieser Modifizierung mehr gedämpft im Klang.

## Patentansprüche

1. Musiksaite, insbesondere für Streich- und Zupfinstrumente, umfassend wenigstens einen Kern und wenigstens eine erste Ummantelung, die den Kern umgibt, die weiterhin ein polymeres Dämpfungs- oder Bindemittel aufweist, das sich auf mindestens einem der folgenden befindet: dem Kern, zwischen Kern und erster Ummantelung, auf dem Ummantelungsmaterial, zwischen Ummantelungslagen; wobei das Dämpfungs- oder Bindemittel in definierter Form unlösliche, submikrometergroße, nanoskalige Feststoffpartikel enthält, **dadurch gekennzeichnet, dass** das die Feststoffpartikel nichtmagnetisch sind.

2. Musiksaite nach Anspruch 1, **dadurch gekennzeichnet, dass** die submikrometergroßen, nanoskaligen Feststoffpartikel in die Bindemittelmatrix eindispergiert sind und ein Netzwerk von in sich beweglichen Nanopartikelagglomeraten bilden.

3. Musiksaite nach Anspruch 1 oder 2, **dadurch gekennzeichnet, dass** die submikrometergroßen, nanoskaligen Feststoffpartikel anorganischer und / oder anorganisch-organischer Natur sind

4. Musiksaite nach Anspruch 1 oder 2, **dadurch gekennzeichnet, dass** es sich bei den submikrometergroßen, nanoskaligen Feststoffpartikeln um silikatische, oxidische, sulfatische, sulfidische oder karbonatische Partikel handelt.

5. Musiksaite nach Anspruch 1 oder 2, **dadurch gekennzeichnet, dass** die submikrometergroßen, nanoskaligen Feststoffpartikeln im Wesentlichen aus Silikaten, Oxiden oder Hydroxiden bestehen oder mindestens einen dieser Stoffe umfassen.

6. Musiksaite nach Anspruch 4, **dadurch gekennzeichnet, dass** es die submikrometergroßen, nanoskaligen Feststoffpartikeln aus mindestens einem der folgenden Stoffe bestehen oder mindestens eine der folgenden Stoffe umfassen: Siliziumoxid, Aluminiumsilikathydrat, Magnesiumsilikathydrat, Aluminiumoxid, Titanoxid, Magnesiumoxid, Karbonat und Sulfat.

7. Musiksaite nach Anspruch 1, 2, 3, 4, 5, oder 6, **dadurch gekennzeichnet, dass** die submikrometergroßen, nanoskaligen Feststoffpartikel eine Primärkorngrösse von 10 - 500 nm haben

8. Methode zur Einstellung und Modifizierung der Dämpfungseigenschaften und damit den akustischen Klangeigenschaften von Musiksaiten, insbesondere für Streich- und Zupfinstrumente, wobei unlösliche, nichtmagnetische, submikrometergroße, nanoskalige Feststoffpartikel einem Dämpfungs- und Bindemittel zugegeben werden und das Dämpfungs- und Bindemittel auf wenigsten einem der folgenden aufgetragen wird: dem Kern, zwischen Kern und erster Ummantelung, auf dem Ummantelungsmaterial, zwischen Ummantelungslagen.

9. Methode nach Anspruch 8, **dadurch gekennzeichnet, dass** es sich bei den submikrometergroßen, nanoskaligen Feststoffpartikeln um silikatische, oxidische, sulfatische, sulfidische oder karbonatische Partikel handelt.

10. Anwendung von einem Dämpfungs- und Bindemittel mit zugegebenen unlöslichen, submikrometergroßen, nanoskaligen Feststoffpartikel zur definierten Einstellung und Modifizierung der Dämpfungseigenschaften und damit den akustischen Klangeigenschaften von Musiksaiten.

11. Anwendung von einem Dämpfungs- und Bindemittel mit zugegebenen unlöslichen, nanoskaligen Feststoffpartikel zur Einstellung von mindestens einer der folgenden Musiksaiteneigenschaften: mechanische Festigkeit, Steifigkeit, Flexibilität und Lebensdauer.

12. Anwendung nach Anspruch 10 oder 11, **dadurch gekennzeichnet, dass** es sich bei den submikrometergroßen, nanoskaligen Feststoffpartikeln um nichtmagnetische Partikel handelt.

13. Anwendung nach Anspruch 10 oder 11, **dadurch gekennzeichnet, dass** es sich bei den submikrometergroßen, nanoskaligen Feststoffpartikeln um silikatische, oxidische, sulfatische, sulfidische oder karbonatische Partikel handelt.
